# EUROPÄISCHE PATENTSCHRIFT

(11) **EP 0 716 058 B1**
(45) Veröffentlichungstag und Bekanntmachung des Hinweises auf die Patenterteilung: **13.08.1997**
(21) Anmeldenummer: 95116145.4
(22) Anmeldetag: 13.10.1995
(51) Int. Cl.: C06D 5/06, C06B 23/00

(54) **Gaserzeugende Mischung**
Gas generating mixture
Mélange générateur de gaz

(30) Priorität: 26.11.1994 DE 4442169
(43) Veröffentlichungstag der Anmeldung: 12.06.1996
(73) Patentinhaber: FRAUNHOFER-GESELLSCHAFT ZUR FÖRDERUNG DER ANGEWANDTEN FORSCHUNG E.V., 80636 München (DE)
(72) Erfinder: Bucerius, Klaus Martin, Dr. rer. nat., D-76229 Karlsruhe (DE); Eisenreich, Norbert, Dr. rer. nat., D-76327 Pfinztal (DE); Schmid, Helmut, D-76131 Karlsruhe (DE); Engel, Walter, Dr. phil., D-76327 Wöschbach (DE)

(56) Entgegenhaltungen:
- WO-A-95/19944
- DE-C- 4 401 213

## Beschreibung

Die Erfindung betrifft eine Gaserzeugende Mischung, bestehend aus einem stickstoffreichen und kohlenstoffarmen Brennstoff aus der Gruppe Nitroguanidin (NIGU), Triaminoguanidinnitrat (TAGN), Diguanidinium-5,5'-azotetrazolat (GZT) und 3-Nitro-1,2,3-triazol-5-on (NTO), Katalysatoren, Oxidatoren und gegebenenfalls Kühlmitteln.

Gaserzeugende Mischungen der vorgenannten Art - auch Gasgeneratorsätze genannt - zeichnen sich dadurch aus, daß sie bei Verbrennung eine hohe Gasausbeute (>14 mol/kg) ermöglichen. Sie werden für aufblasbare Rückhalte- (Airbag) und Rettungssysteme, Feuerlöscheinrichtungen sowie für unempfindliche Festtreibstoffe für Raketen- und Rohrwaffenantriebe eingesetzt. Besonders im zivilen Bereich werden thermisch-mechanische Unempfindlichkeit und Ungiftigkeit der Ausgangsmischungen, aber auch fehlende Toxizität bei den entstehenden Gasen gefordert.

Viele im Einsatz befindliche Systeme erfüllen diese Forderungen nicht oder nur sehr unzulänglich.

Bei Airbag-Systemen wurden zunächst gaserzeugende Mischungen auf der Basis von Natriumazid eingesetzt und erprobt, das jedoch wegen seiner Toxizität und der entstehenden Feststoffpartikel problematisch ist. Ähnliche Probleme ergeben sich auch bei den sogenannten Hybrid-Gasgeneratoren, bei denen Nitramine oder Perchlorate eingesetzt werden.

Es hat deshalb nicht an Anstrengungen gefehlt, insbesondere ungiftige Ausgangsverbindungen bereitzustellen. Hierzu zählen vor allem stickstoffreiche und kohlenstoffarme Brennstoffe, wie TAGN, NIGU und NTO. Besonders gute Ergebnisse konnten mit Diguanidinium 5,5'-azotetrazolat (GZT) erzielt werden (DE 41 08 225). Sowohl die Ausgangsmischung, als auch die entstehenden Gase sind weitgehend ungiftig und bestehen zum überwiegenden Teil aus Stickstoff. Nachteilig ist allerdings auch hierbei die nicht vermeidbare Entstehung von NOₓ und ein nicht immer befriedigendes Abbrandverhalten. Viele Reaktionsmischungen besitzen eine so hohe Verbrennungstemperatur, daß bei Verwendung in Airbag- Systemen die thermisch empfindlichen Sackmaterialien geschädigt werden.

Der Erfindung liegt die Aufgabe zugrunde, eine gaserzeugende Mischung vorzuschlagen, die selbst und deren Verbrennungsprodukte ungiftig sind, insbesondere einen geringen CO- und NOₓ-Schadgasgehalt besitzen und die bei niedriger Verbrennungstemperatur eine gleichwohl hohe Abbrandgeschwindigkeit aufweisen.

Diese Aufgabe wird erfindungsgemäß dadurch gelöst, daß der Katalysator aus V₂O₅/MoO₃ Mischoxiden und/oder Oxidmischungen besteht.

Durch die Verwendung von Kupferdiammindinitrat als Oxidator läßt sich das Abbrandverhalten der Reaktionsmischung in weiten Bereichen einstellen. Es wird eine hohe Abbrandgeschwindigkeit erreicht, so daß sich der Maximaldruck innerhalb weniger Millisekunden aufbaut, gleichwohl ist die Verbrennungstemperatur relativ niedrig, so daß insbesondere bei Airbag-Systemen auch thermisch empfindliche Sackmaterialien nicht gefährdet werden.

Das Katalysator-System besteht aus V₂O₅/MoO₃-Mischoxiden und/oder Oxidmischungen, die Anteile der thermodynamisch instabilen V₂O₄-Phase enthalten können, die durch Teilreduktion von V₂O₅ darstellbar ist. Zusätzliche Oxide wie TiO₂ können als Promotoren eingearbeitet sein. Die komplexe Wirkungsbeziehung dieses Systems macht es erforderlich, den Begriff "Katalysator", der in einer weiteren Bedeutung benutzt wird, genauer zu beschreiben. Als "Katalysator" wird in diesem Zusammenhang ein aktiver Reaktionsbestandteil bezeichnet, der selbst umgesetzt werden kann und reaktionslenkend und/oder reaktionsbeschleunigend wirkt. In einer durch die thermische Stabilität der Oxide bestimmten Phase der Reaktion wirken diese Oxide als Sauerstoff-Donatoren. Die katalytische Wirkung bezüglich der Schadgas-Konvertierung CO + 1/2 O₂ - CO₂ hängt ferner von der Partikelgrößenverteilung der Oxide ab. Sie liegt vorzugsweise unter 25 µm.

Das Katalysator-System und der Oxidator erfüllen die thermo-mechanischen Stabilitätsanforderungen und sind insbesondere auch nicht hygroskopisch, was eine dauerhafte Funktionstüchtigkeit und hohe Lebensdauer garantiert.

Ein bevorzugter Mischungs-Typ besteht aus GZT und dem Oxidator Cu(NH₃)₂(NO₃)₂ im Masseverhältnis 0,216 : 0,784. Zusätzlich enthält diese Grundmischung - in Abhängigkeit von den Anforderungen hinsichtlich Abbrandverhalten und Gaszusammensetzung - bis zu 30 Mass.-% des Katalysators mit der Summenformel V₆Mo₁₅O₆₀ (Oxidmischung aus V₂O₅ und MoO₃). Ferner kann ein Kühlmittel, z.B. Fe₂O₃, zugemischt werden.

### Beispiel:

Es wird eine Mischung bestehend aus GZT und dem Oxidator Cu(NH₃)₂(NO₃)₂ im Verhältnis 21,6 : 78,4 Mass.-% hergestellt. In diese Grundmischung werden - in Abhängigkeit von dem oben genannten Anforderungsprofil - bis zu 30 Mass.-% des Katalysators V₆Mo₁₅O₆₀ (Oxidmischung aus V₂O₅ und MoO₃) homogen eingearbeitet. Diese Formulierungen werden bezüglich ihres Anzünd- und Verbrennungsverhaltens mit Hilfe von Experimenten in der ballistischen Bombe charakterisiert. Dazu werden die Druck/Zeit-Diagramme ermittelt. Aus dem beigefügten Diagramm geht hervor, daß die Reaktionsmischungen gute Anzünd- und Verbrennungseigenschaften besitzen. Bei einer Ladedichte von 0,1 g/cm³ ergeben sich Maximaldrucke von 74,6 [MPa], die nach ca. 11,4 [ms] ereicht werden (t(pmax) = 11,4 [ms]). Die Druckanstiegszeiten zwischen 30 bis 80 % des Maximaldrucks betragen ca. 0,8 [ms] (t₃₀₋₈₀ = 0,8 [ms]).

## Patentansprüche

1. Gaserzeugende Mischung, bestehend aus einem stickstoffreichen und kohlenstoffarmen Brennstoff aus der Gruppe Nitroguanidin (NIGU), Triaminoguanidinnitrat (TAGN), Diguanidinium-5,5'-azotetrazolat (GZT) und 3-Nitro-1,2,3-triazol-5-on (NTO), Katalysatoren, Oxidatoren und gegebenenfalls Kühlmitteln, dadurch gekennzeichnet, daß der Oxidator Kupferdiammindinitrat Cu(NH₃)₂(NO₃)₂ ist und der Katalysator aus V₂O₅/MoO₃ Mischoxiden und/oder Oxidmischungen besteht.

2. Mischung nach Anspruch 1, dadurch gekennzeichnet, daß der Katalysator eine Oxidmischung der Summenformel V₆Mo₁₅O₆₀ ist.

3. Mischung nach Anspruch 1 oder 2, dadurch gekennzeichnet, daß der Katalysator Anteile der thermodynamisch instabilen V₂O₄-Phase enthält.

4. Mischung nach einem der Ansprüche 1 bis 3, dadurch gekennzeichnet, daß der Katalysator zusätzlich TiO₂ enthält.

5. Mischung nach einem der Ansprüche 1 bis 4, dadurch gekennzeichnet, daß der Katalysator eine mittlere Korngröße < 25 µm aufweist.

6. Mischung nach einem der Ansprüche 1 bis 5, bestehend aus einem Gemisch von GZT, Cu(NH₃)₂(NO₃)₂ mit ausgeglichener Sauerstoffbilanz und einem Katalysator-Gehalt an der Reaktionsmischung bis zu 30 Mass.-%.

7. Mischung nach Anspruch 6, dadurch gekennzeichnet, daß GZT und Cu(NH₃)₂(NO₃)₂ in einem Verhältnis von 21,6 : 78,4 Mass.-% vorliegen.

8. Mischung nach einem der Ansprüche 1 bis 7, dadurch gekennzeichnet, daß das Kühlmittel ganz oder teilweise aus Fe₂O₃ besteht.

## Claims

1. Mixture for generating gas, comprising a highly nitrogenous and low carbon fuel from the group nitroguanidine (NIGU), triamine guanidine dinitrate (TAGN), diguanidinium-5,5' azotetrazolate (GZT) and 3-nitro-1,2,3-triazole-5-on (NTO), catalysts, oxidants and if necessary coolants, **characterised in that** the oxidant is copper diammine dinitrate Cu(NH₃)₂(NO₃)₂ and the catalyst consists of V₂O₅/MoO₃ mixed oxides and/or oxide mixtures.

2. Mixture according to claim 1, **characterised in that** the catalyst is an oxide mixture with the empirical formula V₆Mo₁₅O₆₀.

3. Mixture according to claim 1 or 2, **characterised in that** the catalyst contains portions of the thermodynamically unstable V₂O₄ phase.

4. Mixture according to one of claims 1 to 3, **characterised in that** the catalyst contains in addition TiO₂.

5. Mixture according to one of claims 1 to 4, **characterised in that** the catalyst has an average particle size of < 25 µm.

6. Mixture according to one of claims 1 to 5, comprising a mixture of GZT and Cu(NH₃)₂(NO₃)₂ with equilibrated oxygen balance and a catalyst content in the reaction mixture of up to 30% Mass.-%.

7. Mixture according to claim 6, **characterised in that** GZT and Cu(NH₃)₂(NO₃)₂ are present in a proportion of 21.6 : 78.4 Mass.-%.

8. Mixture according to one of claims 1 to 6, **characterised in that** the coolant consists totally or partially of Fe₂O₃.

## Revendications

1. Mélange générateur de gaz composé d'un combustible riche en azote et pauvre en carbone du groupe composé de nitroguanidine (NIGU), de nitrate de triaminoguanidine (TAGN), de diguanidinium-5,5'-azotétrazolate (GZT), et de 2-nitro-1,2,3-triazol-5-one (NTO), de catalyseurs, d'oxydants et le cas échéant, d'agents réfrigérants,
caractérisé en ce que
l'oxydant est le diamminedinitrate de cuivre (Cu(NH₃)₂₋(NO₃)₂ et que le catalyseur consiste d'oxydes mixtes V₂O₅/MoO₃ et/ou de mélanges d'oxydes.

2. Mélange selon la revendication 1,
caractérisé en ce que
le catalyseur est un mélange d'oxydes de formule brute V₆Mo₁₅O₆₀.

3. Mélange selon la revendication 1 ou 2,
caractérisé en ce que
le catalyseur contient des proportions de la phase de V₂0₄ thermodynamiquement instable.

4. Mélange selon une des revendications 1 à 3,
caractérisé en ce que
le catalyseur contient en addition du TiO₂.

5. Mélange selon une des revendications 1 à 4,
caractérisé en ce que
le catalyseur présente une taille granulométrique moyenne < 25 µm.

6. Mélange selon une des revendications 1 à 5,
consistant d'un mélange de GZT, de Cu(NH₃)₂(NO₃)₂ à bilan d'oxygène équilibré et avec une teneur en catalyseur de jusqu'à 30 % massiques dans le mélange.

7. Mélange selon la revendication 6,
caractérisé en ce que
le GZT et le Cu(NH₃)₂(NO₃)₂ sont présents en rapport de 21,6 : 78,4 % massiques.

8. Mélange selon une des revendications 1 à 7,
caractérisé en ce que
l'agent de refroidissement consiste entièrement ou partiellement de Fe₂O₃.
